# EUROPÄISCHE PATENTSCHRIFT

(11) **EP 2 227 570 B1**
(45) Veröffentlichungstag und Bekanntmachung des Hinweises auf die Patenterteilung: **25.01.2017**
(21) Anmeldenummer: 08854114.9
(22) Anmeldetag: 03.11.2008
(51) Int. Cl.: C21D 1/673, C21D 9/46

(54) **VERFAHREN ZUR HERSTELLUNG EINES FORMBAUTEILS MIT MINDESTENS ZWEI GEFÜGEBEREICHEN UNTERSCHIEDLICHER DUKTILITÄT**
METHOD FOR PRODUCING A SHAPED COMPONENT COMPRISING AT LEAST TWO JOINING AREAS HAVING DIFFERENT DUCTILITY
PROCÉDÉ DE FABRICATION D'UNE PIÈCE FAÇONNÉE COMPRENANT AU MOINS DEUX ZONES STRUCTURELLES À DUCTILITÉ DIFFÉRENTE

(30) Priorität: 29.11.2007 DE 102007057855
(43) Veröffentlichungstag der Anmeldung: 15.09.2010
(73) Patentinhaber: Benteler Automobiltechnik GmbH, 33102 Paderborn (DE)
(72) Erfinder: BUSCHSIEWEKE, Otto, 33102 Paderborn (DE); ADELBERT, Stefan, 33129 Delbrück (DE); BÖKE, Johannes, 32825 Blomberg (DE); PELLMANN, Markus, 48336 Sassenberg (DE); KROGMEIER, Jürgen, 33161 Hövelhof (DE)
(74) Vertreter: Ksoll, Peter
(86) Internationale Anmeldenummer: PCT/DE2008/001799
(87) Internationale Veröffentlichungsnummer: WO 2009/067976

(56) Entgegenhaltungen:
- WO-A-2005/009642
- DE-A1-102004 049 413
- DE-B3- 10 256 621
- DE-C1- 10 208 216

## Beschreibung

Die Erfindung betrifft ein Verfahren zur Herstellung eines Formbauteils mit mindestens zwei Gefügebereichen unterschiedlicher Duktilität aus einer von Bandmaterial abgetrennten metallischen Platine, bei welchem die Platine bereichsweise unterschiedlich erwärmt und dann einem Warmformprozess zwecks Umformen in den Formbauteil unterworfen wird (Oberbegriff der Ansprüche 1, 2 und 3).

Die DE 102 56 621 B3 beschreibt ein Verfahren zur Herstellung eines Formbauteils mit mindestens zwei Gefügebereichen unterschiedlicher Duktilität und einen Durchlaufofen für dieses Verfahren. Gemäß diesem Vorschlag durchläuft ein Halbzeug aus einem härtbaren Stahl einen Durchlaufofen mit mindestens zwei nebeneinander in Durchlaufrichtung angeordneten Zonen mit unterschiedlichen Temperaturniveaus. Das Halbzeug wird dabei unterschiedlich hoch erwärmt, so dass sich bei einem anschließenden Warmformprozess zwei Gefügebereiche unterschiedlicher Duktilität einstellen.

Auch aus der DE 102 08 216 C1 ist ein Verfahren zur Herstellung eines Formbauteils mit mindestens zwei Gefügebereichen unterschiedlicher Duktilität bekannt. Hierbei durchläuft ein Halbzeug aus einem härtbaren Stahl eine Erwärmungseinrichtung mit homogener Temperaturverteilung und wird in dieser komplett auf Austenitisierungstemperatur erwärmt. Anschließend wird ein Teilbereich erster Art des Halbzeugs während seines Weitertransports derart abgekühlt, dass eine Umwandlung des Grundwerkstoffs von Austenit in Ferrit und/oder Perlit erfolgen kann. Mithin entstehen bei einem anschließenden Warmformprozess keine oder nur geringe Martensitanteile. Folglich weist der Teilbereich erster Art eine hohe Duktilität auf. Gleichzeitig wird während des Transports in dem anderen Teilbereich zweiter Art des Halbzeugs die Temperatur gerade so hoch gehalten, dass bei dem anschließenden Warmformprozess noch ausreichend Martensitanteile entstehen. Demzufolge weist der Teilbereich zweiter Art im Vergleich zu dem Teilbereich erster Art geringere Duktilitätseigenschafte, aber dafür eine höhere Festigkeit auf.

Obwohl gemäß beiden vorstehend beschriebenen Verfahren die Erwärmung in einem Ofen unter Stickstoffatmosphäre durchgeführt wird, kann nicht verhindert werden, dass das jeweilige Halbzeug während seiner Verlagerung vom Ofen zu einer Umformpresse und auch während des Umformprozesses verzundert.

Aus der WO 2005/009642 A1 geht ein Verfahren hervor, bei welchem ein Halbzeug aus einem hochfesten Borstahl mit einer Al/Si-Vorbeschichtung in einem Kaltumformverfahren, insbesondere einem Ziehverfahren, zunächst in einen Bauteil-Rohling umgeformt, anschließend dieser Bauteil-Rohling randseitig beschnitten, dann der beschnittene Bauteil-Rohling erwärmt und anschließend in einem Warmumform-Werkzeug pressgehärtet wird. Dieser pressgehärtete Bauteil-Rohling soll letztlich in einem weiteren Beschichtungsschritt mit einer vor Korrosion schützenden zweiten Schicht überzogen werden. Auch heißt es in dieser Druckschrift, dass die Vorbeschichtung, also eine AI/Si- (aluminiumhaltige) Beschichtung, eine Entkohlung des Werkstoffs beim Härten verhindert. Ferner soll die Vorbeschichtung ein Verzundern beim Härteprozess vermeiden, so dass die Anforderungen an eine inerte Atmosphäre beim Härten verringert werden können. Bei Al/Si-Beschichtungen ist aber in der Regel keine inerte Atmosphäre notwendig.

Diese Aussagen geben jedoch keine Hinweise an den zuständigen Fachmann, eine Platine in einem Ofen mit mehreren Temperaturzonen hinsichtlich bestimmter Bereiche der Platine gezielt wärmezubehandeln.

Der Erfindung liegt - ausgehend vom Stand der Technik - die Aufgabe zu Grunde, ein Verfahren zur Herstellung eines Formbauteils mit mindestens zwei Gefügebereichen unterschiedlicher Duktilität zu schaffen, bei welchem auf einer Verzunderung basierende Probleme vermieden werden.

Eine erste Lösung der der Erfindung zu Grunde liegenden Aufgabe besteht in den Merkmalen des Anspruchs 1.

Danach wird in der Anwendung auf einen Formbauteil aus einem mit einer AI/Si-Beschichtung versehenen hochfesten Borstahl eine von Bandmaterial aus einem derartigen Werkstoff abgetrennte Platine zunächst komplett homogen auf eine solche Temperatur erwärmt und über eine bestimmte Zeit auf diesem Temperaturniveau gehalten, dass sich eine Diffusionsschicht als Korrosionsbeziehungsweise Zunderschutzschicht bildet, wobei Material aus der Beschichtung in den Grundwerkstoff eindiffundiert. Die Erwärmungstemperatur beträgt etwa 830 °C bis 950 °C, vorzugsweise etwa 920 °C. Diese homogene Erwärmung wird vorteilhaft in einer 1. Zone eines mehrere Temperaturzonen aufweisenden Durchlaufofens durchgeführt. Im Anschluss an diesen Verfahrensschritt wird ein Bereich erster Art der Platine in einer 2. Zone des Ofens auf eine Temperatur heruntergekühlt, bei der Austenit zerfällt. Dies erfolgt bei etwa 550 °C bis 700 °C, vorzugsweise etwa 625 °C. Dieses abgesenkte Temperaturniveau wird für eine bestimmte Zeit gehalten, so dass der Zerfall von Austenit auch einwandfrei abläuft.

Gleichzeitig mit dem lokalen Abkühlen des Bereichs erster Art der Platine wird in einer 3. Zone des Ofens in wenigstens einem Bereich zweiter Art die Temperatur gerade so hoch gehalten, dass bei dem sich anschließenden Warmumformen in einer entsprechenden Presse noch ausreichend Martensitanteile entstehen können. Diese Temperatur liegt bei 830 °C bis 950 °C, vorzugsweise etwa 900 °C.

Auf diese Weise besitzen die Bereiche erster und zweiter Art des Formbauteils unterschiedliche Duktilitätseigenschaften, wobei der Bereich zweiter Art im Vergleich zu dem Bereich erster Art zwar eine geringere Duktilität, jedoch dafür höhere Festigkeitseigenschaften aufweist.

Die derartig gefertigten Formbauteile können demzufolge bezüglich konkreter Abschnitte gezielt den Anforderungen angepasst werden, denen sie in ihrer Eigenschaft als Strukturbauteil, beispielsweise als Bestandteil einer Fahrzeugkarosserie, gerecht werden müssen.

Eine zweite Lösung der der Erfindung zu Grunde liegenden Aufgabe besteht in den Merkmalen des Anspruchs 2.

Zur Bildung einer Diffusionsschicht als Korrosions- beziehungsweise Zunderschutzschicht wird hierbei in einem ersten Arbeitsschritt Bandmaterial aus einem mit einer Al/Si-Beschichtung versehenen hochfesten Borstahl in einem Vorofen im Durchlauf durchlegiert und dann abgekühlt. Die Temperatur beträgt 830 °C bis 950 °C, vorzugsweise etwa 920 °C.

Dann werden in einem weiteren Arbeitsschritt Platinen von diesem durchlegierten Bandmaterial abgetrennt. Anschließend wird jede abgetrennte Platine in einen Zwei-Zonen-Ofen überführt. Hierbei wird ein Bereich zweiter Art der Platine bei einer Temperatur von etwa 830 °C bis 950 °C, vorzugsweise etwa 930 °C, austenitisiert. Der Bereich erster Art wird maximal auf eine Temperatur unter der Austenitisierungstemperatur erwärmt. Diese beträgt etwa 550 °C bis 700 °C, vorzugsweise etwa 680 °C.

Diese Art der Wärmebehandlung führt dazu, dass die Bereiche zweiter Art der letztlich in einem Warmformprozess aus den Platinen gefertigten Formbauteile im Vergleich zu den Bereichen erster Art geringe Duktilitätseigenschaften, dafür aber höhere Festigkeitseigenschaften aufweisen.

Eine dritte Lösung der der Erfindung zu Grunde liegenden Aufgabe besteht in den Merkmalen des Anspruchs 3.

Hierbei werden in der Anwendung auf einen Formbauteil aus einem mit einer Al/Si-Beschichtung versehenen hochfesten Borstahl in einem ersten Arbeitsschritt Platinen von Bandmaterial aus einem derartigen Werkstoff abgetrennt. Anschließend wird jede Platine in einem zweiten Arbeitsschritt in einem Vorofen auf eine Temperatur von etwa 830 °C bis 950 °C, vorzugsweise etwa 920 °C, homogen erwärmt, über eine bestimmte Zeit auf diesem Temperaturniveau gehalten und dann wieder abgekühlt. Hierbei erfolgt die Bildung einer Diffusionsschicht als Korrosions- beziehungsweise Zunderschutzschicht aus der Al/Si-Beschichtung des Bandmaterials. In einem dritten Arbeitsschritt wird dann jede Platine in einen Zwei-Zonen-Ofen überführt und hinsichtlich eines Bereichs erster Art in einer 1.Zone des Ofens wieder auf eine Temperatur von etwa 550 °C bis 700 °C, vorzugsweise etwa 680 °C, erwärmt. Gleichzeitig wird ein Bereich zweiter Art in einer 2. Zone des Ofens auf eine Temperatur von 830 °C bis 950 °C, vorzugsweise etwa 920 °C, erwärmt. Letztlich wird die Platine in einem Warmformprozess in ein Formbauteil umgeformt. Das Formbauteil weist dann hinsichtlich des Bereichs zweiter Art im Vergleich zu dem Bereich erster Art geringere Duktilitätseigenschaften, jedoch höhere Festigkeitseigenschaften auf.

Zur beschleunigten Abkühlung auf die Umwandlungstemperatur, bei der Austenit in Ferrit und Perlit zerfällt, kann nach den Merkmalen des Anspruchs 4 die lokale Abkühlung des Bereichs erster Art der Platine nach der Erwärmung dadurch erfolgen, dass der Bereich erster Art kurzzeitig mit Kühlbacken in Kontakt gebracht wird.

Gemäß den Merkmalen des Anspruchs 5 ist es aber auch möglich, dass nach der Erwärmung der Bereich erster Art der Platine mit gekühltem Gas angeblasen wird.

Vorzugsweise kann dies nach Anspruch 6 dadurch erfolgen, dass als Gas Stickstoff verwendet wird.

Die Erfindung ist nachfolgend anhand von in den Zeichnungen dargestellten Ausführungsbeispielen näher erläutert. Es zeigen:
- Figur 1: im Schema die Herstellung eines Formbauteils mit zwei Gefügebereichen unterschiedlicher Duktilität;
- Figur 2: im Schema ein weiteres Verfahren zur Herstellung eines Formbauteils mit zwei Gefügebereichen unterschiedlicher Duktilität und
- Figur 3: im Schema ein drittes Verfahren zur Herstellung eines Formbauteils mit zwei Gefügebereichen unterschiedlicher Duktilität.

In den Figuren 1 bis 3 ist mit 1 ein Formbauteil mit zwei Gefügebereichen 2, 3 unterschiedlicher Duktilität bezeichnet. Bei dem Formbauteil 1 handelt es sich um die B-Säule einer ansonsten nicht näher dargestellten Fahrzeugkarosserie.

Die Fertigung des Formbauteils 1 erfolgt aus einem mit einer AI/Si-Beschichtung versehenen hochfesten Borstahl.

Ein Bandmaterial 4 aus einem derartigen Stahl ist entsprechend der Figur 1 zu einem Coil 5 gewickelt. Das Bandmaterial 4 wird dann von diesem Coil 5 kontinuierlich abgezogen und durch eine Stanze 6 geführt. In der Stanze 6 werden Platinen 7 von dem Bandmaterial 4 abgetrennt und diese danach einem drei Temperaturzonen 8, 9, 10 aufweisenden Durchlaufofen 11 zugeführt.

In einer 1. Zone 8 des Durchlaufofens 11 wird jede Platine 7 auf eine Temperatur von etwa 830 °C bis 950 °C, vorzugsweise 920 °C, komplett homogen erwärmt und über eine bestimmte Zeit t auf diesem Temperaturniveau gehalten (Figur 2).

Anschließend wird ein Bereich 12 erster Art der Platine 7 in einer 2. Zone 9 des Durchlaufofens 11 auf eine Temperatur von etwa 550 °C bis 700 °C, vorzugsweise etwa 625 °C, heruntergekühlt und über eine bestimmte Zeit t₁ auf diesem abgesenkten Temperaturniveau gehalten. Gleichzeitig wird ein Bereich 13 zweiter Art der Platine 7 in einer 3. Zone 10 des Durchlaufofens 11 auf einem Temperaturniveau von etwa 830 °C bis 950 °C, vorzugsweise etwa 900 °C, gehalten.

Nach dem Austritt aus dem Durchlaufofen 11 wird dann die wärmebehandelte Platine 7 in einer nicht näher dargestellten Presse zum Formbauteil 1 warmumgeformt.

Unterhalb und oberhalb des Durchlaufofens 11 ist der Temperaturverlauf über die Zeit beim Durchgang der Platine 7 durch den Durchlaufofen 11 hinsichtlich des Bereichs 12 erster Art und des Bereichs 13 zweiter Art der Platine 7 dargestellt, wobei die untere Kurve 14 die Wärmebehandlung des Bereichs 12 erster Art, also den Temperaturverlauf des "weichen" Abschnitts einer Platine 7, und die obere Kurve 15 die Wärmebehandlung des Bereichs 13 zweiter Art, mithin den Temperaturverlauf des "gehärteten" Abschnitts einer Platine 7, zeigen.

In der Figur 2 ist ein Verfahren zur Herstellung eines Formbauteils 1 mit zwei Gefügebereichen 2, 3 unterschiedlicher Duktilität veranschaulicht, bei welchem zunächst Bandmaterial 4 aus einem mit einer Al/Si-Beschichtung versehenen Borstahl von einem Coil 5 abgezogen und durch einen Vorofen 16 geführt wird. In dem Vorofen 16 wird das Bandmaterial 4 auf eine Temperatur von etwa 830 °C bis 950 °C, vorzugsweise etwa 920 °C, homogen erwärmt und über eine bestimmte Zeit auf diesem Temperaturniveau gehalten. Anschließend wird das derart wärmebehandelte Bandmaterial 4 zu einem Coil 17 gewickelt. Von diesem Coil 17 wird das wärmebehandelte Bandmaterial 4 einer Stanze 18 zugeführt, wo aus dem Bandmaterial 4 Platinen 7 abgetrennt werden. Das Bandmaterial 4 kann aber auch direkt nach dem Austritt aus dem Vorofen 16 abgekühlt und dann der Stanze 18 zugeführt werden. Diese Platinen 7 aus dem vorbehandelten Bandmaterial 4 werden sodann in einen Zwei-Zonen-Ofen 19 überführt und hierin hinsichtlich eines Bereichs 12 erster Art in einer 1. Zone 20 des Ofens 19 auf eine Temperatur von etwa 550 °C bis 700 °C, vorzugsweise etwa 680 °C, sowie hinsichtlich eines Bereichs 13 zweiter Art gleichzeitig in einer 2. Zone 21 des Ofens 19 auf eine Temperatur von etwa 830 °C bis 950 °C gebracht.

Die in dieser Weise wärmebehandelten Platinen 7 werden letztlich in einem nicht näher dargestellten Warmumformprozess zu Formbauteilen 1 mit zwei unterschiedlichen Gefügebereichen 2, 3 umgeformt.

Die untere Kurve 22 im Temperatur-Zeit-Schaubild 23 der Figur 2 zeigt in diesem Zusammenhang den Temperaturverlauf im Bereich 12 erster Art der Platine 7 und die obere Kurve 24 den Temperaturverlauf im Bereich 13 zweiter Art jeder Platine 7.

In der Figur 3 ist veranschaulicht, wie Bandmaterial 4 aus einem mit einer AI/Si-Beschichtung versehenen Borstahl von einem Coil 5 abgezogen und direkt einer Stanze 18 zugeführt wird. In der Stanze 18 werden vom Bandmaterial 4 Platinen 7 abgetrennt und dann einem Vorofen 16 zugeleitet, wo die Platinen 7 auf eine Temperatur von etwa 830 °C bis 950 °C, vorzugsweise etwa 920 °C, homogen erwärmt und über eine bestimmte Zeit t₂ auf diesem Temperaturniveau gehalten werden.

Die derart wärmebehandelten Platinen 7 werden sodann in den vorstehend bereits erwähnten Zwei-Zonen-Ofen 19 überführt und hier in der 1. Zone 20 hinsichtlich eines Bereichs 12 erster Art, wie geschildert, auf eine Temperatur von etwa 550 °C bis 700 °C, vorzugsweise etwa 680 °C, sowie hinsichtlich eines Bereichs 13 zweiter Art gleichzeitig in der 2. Zone 21 des Ofens 19 auf eine Temperatur von etwa 830 °C bis 950 °C gebracht.

Das Temperatur-Zeit-Schaubild 23 entspricht demjenigen der Figur 2.

Auch die derart wärmebehandelten Platinen 7 werden schließlich in einem Warmformprozess zu Formbauteilen 1 mit zwei unterschiedlichen Gefügebereichen 2, 3 umgeformt.

### Bezugszeichen:

- 1 -: Formbauteil
- 2 -: Gefügebereich v. 1
- 3 -: Gefügebereich v. 1
- 4 -: Bandmaterial
- 5 -: Coil
- 6 -: Stanze
- 7 -: Platine
- 8 -: 1. Zone v. 11
- 9 -: 2. Zone v. 11
- 10 -: 3. Zone v. 11
- 11 -: Durchlaufofen
- 12 -: Bereich erster Art v. 7
- 13 -: Bereich zweiter Art v. 7
- 14 -: untere Kurve
- 15 -: obere Kurve
- 16 -: Vorofen
- 17 -: Coil
- 18 -: Stanze
- 19 -: Zwei-Zonen-Ofen
- 20 -: 1. Zone v. 19
- 21 -: 2. Zone v. 19
- 22 -: untere Kurve in 23
- 23 -: Schaubild
- 24 -: obere Kurve in 23

- t -: Zeit
- t₁ -: Zeit
- t₂ -: Zeit

## Patentansprüche

1. Verfahren zur Herstellung eines Formbauteils (1) mit mindestens zwei Gefügebereichen (2, 3) unterschiedlicher Duktilität aus einer von Bandmaterial (4) abgetrennten metallischen Platine (7), bei welchem die Platine (7) bereichsweise unterschiedlich erwärmt und dann einem Warmformprozess zwecks Umformen in den Formbauteil (1) unterworfen wird, **dadurch gekennzeichnet, dass** in der Anwendung auf einen Formbauteil (1) aus einem mit einer Al/Si-Beschichtung versehenen hochfesten Borstahl eine von Bandmaterial (4) aus einem derartigen Werkstoff abgetrennte Platine (7) in einem mehrere Temperaturzonen (8, 9, 10) aufweisenden Ofen (11) zunächst in einer 1. Zone (8) auf eine Temperatur von etwa 830°C - 950°C homogen erwärmt und über eine bestimmte Zeit (t) auf diesem Temperaturniveau gehalten wird, dass anschließend ein Bereich (12) erster Art der Platine (7) in einer 2. Zone (9) des Ofens (11) auf eine Temperatur von etwa 550°C - 700°C herunter gekühlt und über eine bestimmte Zeit (t₁) auf diesem abgesenkten Temperaturniveau gehalten wird, und dass gleichzeitig ein Bereich (13) zweiter Art der Platine (7) in einer 3. Zone (10) des Ofens (11) während einer Zeit (t₂) auf einem Temperaturniveau von etwa 830°C - 950°C gehalten wird, worauf die Platine (7) in einem anschließenden Warmformprozess zum Formbauteil (1) umgeformt wird.

2. Verfahren zur Herstellung eines Formbauteils (1) mit mindestens zwei Gefügebereichen (2, 3) unterschiedlicher Duktilität aus einer von Bandmaterial (4) abgetrennten metallischen Platine (7), bei welchem die Platine (7) bereichsweise unterschiedlich erwärmt und dann einem Warmformprozess zwecks Umformen in den Formbauteil (1) unterworfen wird, **dadurch gekennzeichnet, dass** in der Anwendung auf einen Formbauteil (1) aus einem mit einer Al/Si-Beschichtung versehenen hochfesten Borstahl Bandmaterial (4) aus einem derartigen Werkstoff im Durchlauf in einem Vorofen (16) auf eine Temperatur von etwa 830°C - 950°C homogen erwärmt, über eine bestimmte Zeit auf diesem Temperaturniveau gehalten und dann abgekühlt wird, worauf Platinen (7) vom Bandmaterial (4) abgetrennt werden, und dass danach jede vom Bandmaterial (4) abgetrennte Platine (7) in einen Zwei-Zonen-Ofen (19) überführt und hinsichtlich eines Bereichs (12) erster Art in einer 1. Zone (20) des Ofens (19) auf eine Temperatur von etwa 550°C - 700°C sowie hinsichtlich eines Bereichs (13) zweiter Art gleichzeitig in einer 2. Zone (21) des Ofens (19) auf eine Temperatur von etwa 830° C - 950°C gebracht wird, und dass letztlich die Platine (7) in einem Warmformprozess zum Formbauteil (1) umgeformt wird.

3. Verfahren zur Herstellung eines Formbauteils (1) mit mindestens zwei Gefügebereichen (2, 3) unterschiedlicher Duktilität aus einer von Bandmaterial (4) abgetrennten metallischen Platine (7), bei welchem die Platine (7) bereichsweise unterschiedlich erwärmt und dann einem Warmformprozess zwecks Umformen in den Formbauteil (1) unterworfen wird, **dadurch gekennzeichnet, dass** in der Anwendung auf einen Formbauteil (1) aus einem mit einer Al/Si-Beschichtung versehenen hochfesten Borstahl Platinen (7) von Bandmaterial (4) aus einem derartigen Werkstoff abgetrennt werden, und dass anschließend jede Platine (7) in einem Vorofen (16) auf eine Temperatur von etwa 830°C - 950°C homogen erwärmt sowie über eine bestimmte Zeit auf diesem Temperaturniveau gehalten und dann abgekühlt wird, worauf die Platine (7) in einen Zwei-Zonen-Ofen (19) überführt und hinsichtlich eines Bereichs (12) erster Art in einer 1. Zone (20) des Ofens (19) auf eine Temperatur von etwa 550°C - 700°C sowie hinsichtlich eines Bereichs (13) zweiter Art gleichzeitig in einer 2. Zone (21) des Ofens (19) auf eine Temperatur von etwa 830°C - 950°C gebracht und über eine Zeit (t₃) auf diesem Temperaturniveau gehalten werden, und dass letztlich die so behandelte Platine (7) in einem Warmformprozess in das Formbauteil (1) umgeformt wird.

4. Verfahren nach einem der Ansprüche 1 bis 3, **dadurch gekennzeichnet, dass** zur Abkühlung auf etwa 550°C - 700°C der Bereich (12) erster Art der Platine (7) kurzzeitig mit Kühlbacken in Kontakt gebracht wird.

5. Verfahren nach einem der Ansprüche 1 bis 3, **dadurch gekennzeichnet, dass** zur Abkühlung auf etwa 550°C - 700°C der Bereich (12) erster Art der Platine (7) mit gekühltem Gas angeblasen wird.

6. Verfahren nach Anspruch 5, **dadurch gekennzeichnet, dass** zur Abkühlung auf etwa 550°C - 700°C der Bereich (12) erster Art der Platine (7) mit Stickstoff angeblasen wird.

## Claims

1. Method for producing a moulded part (1) having at least two structure regions (2, 3) of different ductility from a metal blank (7) separated from strip material (4), in which the blank (7) is heated differently in different regions and is then subjected to a hot warming process for the purpose of forming the blank into the moulded part (1), **characterised in that** in the application of the method to a moulded part (1) of a high-strength boron steel provided with an Al/Si coating a blank (7) separated from strip material (4) of such a material is homogeneously heated in a furnace (11) comprising several temperature zones (8, 9, 10), first of all in a first zone (8) to a temperature of about 830°C-950°C and is held at this temperature for a certain time (t), that a first type of region (12) of the blank (7) is cooled in a second zone (9) of the furnace (11) to a temperature of about 550°C-700°C and is held at this lower temperature for a certain time (t₁), and that simultaneously a second type of region (13) of the blank (7) is maintained in a third zone (10) of the furnace (11) for a time (t₂) at a temperature of about 830°C-950°C, following which the blank (7) is formed in a subsequent heat forming process into the moulded part (1).

2. Method for producing a moulded part (1) with at least two structure regions, (2, 3) of different ductility from a metal blank (7) separated from strip material (4), in which the blank (7) is heated differently in different regions and is then subjected to a heat forming process for the purposes of forming the blank into the moulded part (1), **characterised in that** in the application of the method to a moulded part (1) of a high-strength boron steel provided with an Al/Si coating, strip material (4) from such a material is homogeneously heated by passing it through a pre-furnace (16) to a temperature of about 830°C-950°C, is held at this temperature for a certain time and is then cooled, following which blanks (7) are separated from the strip material (4), and that after this each blank (7) separated from the strip material (4) is transferred to a two-zone furnace (19) and with regard to a first type of region (12) is heated in a first zone (20) of the furnace (19) to a temperature of about 550°C-700°C and also as regards a second type of region (13) is simultaneously heated in a second zone (21) of the furnace (19) to a temperature of about 830°C-950°C, and that finally the blank (7) is shaped in a heat forming process into the moulded part (1).

3. Method for producing a moulded part (1) with at least two structure regions, (2, 3) of different ductility from a metal blank (7) separated from strip material (4), in which the blank (7) is heated differently in different regions and is then subjected to a heat forming process for the purpose of forming it into the moulded part (1), **characterised in that** in the application of the method to a moulded part (1) of a high-strength boron steel provided with an Al/Si coating, blanks (7) are separated from strip material (4) of such a material, and that each blank (7) is then homogeneously heated in a pre-furnace (16) to a temperature of about 830°C-950°C and is also held at this temperature for a certain time and is then cooled, following which the blank (7) is transferred to a two-zone furnace (19) and as regards a first type of region (12) is heated in a first zone (20) of the furnace (19) to a temperature of about 550°C-700°C and as regards a second type of region (13) is simultaneously heated in a second zone (21) of the furnace (19) to a temperature of about 830°C-950°C and is held at this temperature for a time (t₃), and that finally the thus treated blanks (7) are formed in a hot forming process into the moulded part (1).

4. Method according to one of claims 1 to 3, **characterised in that** for the cooling to about 550°C-700°C the first type of region (12) of the blank (7) is briefly brought into contact with cooling brackets.

5. Method according to one of claims 1 to 3, **characterised in that** for the cooling to about 550°C-700°C the first type of region (12) of the blank (7) is blasted with cold gas.

6. Method according to claim 5, **characterised in that** for the cooling to about 550°C-700°C the first type of region (12) of the blank (7) is blasted with nitrogen.

## Revendications

1. Procédé pour fabriquer un composant moulé (1) comprenant au moins deux zones structurées (2, 3) à ductilité différente à partir d'une platine (7) métallique séparée d'un matériau en bande (4), dans lequel la platine (7) est chauffée différemment par endroits puis est soumise à un processus de moulage à chaud au moyen d'une mise en forme dans le composant moulé (1), **caractérisé en ce que** dans le cadre de l'application sur un composant moulé (1) composé d'un acier au bore hautement résistant pourvu d'un revêtement à base de Al-Si, une platine (7) séparée d'un matériau en bande (4) composé d'un matériau de ce type est chauffée de manière homogène à une température d'environ 830 °C - 950 °C en premier lieu dans une première zone (8) dans un four (11) présentant plusieurs zones de température (8, 9, 10) et est maintenue à ce niveau de température pendant une durée (t) déterminée, **en ce qu'**après une zone (12) du premier type de la platine (7) est refroidie à une température d'environ 550 °C - 700 °C dans une deuxième zone (9) du four (11) et est maintenue à ce niveau de température abaissée pendant une durée (t₁) déterminée, et **en ce que** dans le même temps une zone (13) du deuxième type de la platine (7) est maintenue à un niveau de température d'environ 830 °C - 950 °C dans une troisième zone (10) du four (11) au cours d'une durée (t₂), la platine (7) étant après quoi mise en forme en un composant moulé (1) lors d'un processus de moulage à chaud qui suit.

2. Procédé pour fabriquer un composant moulé (1) comprenant au moins deux zones structurées (2, 3) à ductilité différente à partir d'une platine (7) métallique séparée d'un matériau en bande (4), dans lequel la platine (7) est chauffée par endroits différemment puis est soumise à un processus de moulage à chaud au moyen d'une mise en forme dans le composant moulé (1), **caractérisé en ce que** dans le cadre de l'application sur un composant moulé (1) composé d'un acier au bore hautement résistant pourvu d'un revêtement à base de Al-Si, le matériau en bande (4) composé d'un matériau de ce type est chauffé de manière homogène en continu dans un pré-four (16) à une température d'environ 830 °C - 950 °C, est maintenu à ce niveau de température pendant une durée déterminée puis est refroidi, des platines (7) étant après quoi séparées du matériau en bande (4), et **en ce qu'**après chaque platine (7) séparée du matériau en bande (4) est transférée dans un four à deux zones (19), est amenée, eu égard à une zone (12) du premier type, à une température d'environ 550 °C - 700 °C dans une première zone (20) du four (19) ainsi que dans le même temps, eu égard à une zone (13) du deuxième type, à une température d'environ 830 °C - 950 °C dans une deuxième zone (21) du four (19), et **en ce que** pour finir la platine (7) est mise en forme en le composant moulé (1) lors d'un processus de moulage à chaud.

3. Procédé pour fabriquer un composant moulé (1) comprenant au moins deux zones structurées (2, 3) à ductilité différente à partir d'une platine (7) métallique séparée d'un matériau de bande (4), dans lequel la platine (7) est chauffée différemment par endroits puis est soumise à un processus de moulage à chaud au moyen d'une mise en forme dans le composant moulé (1), **caractérisé en ce que** dans le cadre de l'application sur un composant moulé (1) composé d'un acier au bore hautement résistant pourvu d'un revêtement à base de Al-Si, des platines (7) sont séparées d'un matériau en bande (4) composé d'un matériau de ce type, et **en ce qu'**après chaque platine (7) est chauffée de manière homogène dans un pré-four (16) à une température d'environ 830 °C - 950 °C, est maintenue également à ce niveau de température pendant une durée déterminée puis est refroidie, la platine (7) étant après quoi transférée dans un four à deux zones (19) et étant amenée, eu égard à une zone (12) du premier type, à une température d'environ 550 °C - 700 °C dans une première zone (20) du four (19) ainsi que dans le même temps, eu égard à une zone (13) du deuxième type, à une température d'environ 830 °C - 950 °C dans une deuxième zone (21) du four (19) et étant maintenue à ce niveau de température pendant une durée (t₃), et **en ce que** pour finir la platine (7) ainsi traitée est mise en forme en le composant moulé (1) lors d'un processus de moulage à chaud.

4. Procédé selon l'une quelconque des revendications 1 à 3, **caractérisé en ce qu'**aux fins du refroidissement à une température d'environ 550 °C - 700 °C, la zone (12) du premier type de la platine (7) est amenée en contact brièvement avec des mâchoires de refroidissement.

5. Procédé selon l'une quelconque des revendications 1 à 3, **caractérisé en ce qu'**aux fins du refroidissement à une température d'environ 550 °C - 700 °C, un gaz refroidi est soufflé sur la zone (12) du premier type de la platine (7).

6. Procédé selon la revendication 5, **caractérisé en ce qu'**aux fins du refroidissement à une température d'environ 550 °C - 700 °C, de l'azote est soufflé sur la zone (12) du premier type de la platine (7).
